# FASCICULE DE BREVET EUROPEEN

(11) **EP 1 228 254 B1**
(45) Date de publication et mention de la délivrance du brevet: **22.09.2004**
(21) Numéro de dépôt: 00964323.0
(22) Date de dépôt: 20.09.2000
(51) Int. Cl.: C21D 8/04, C22C 38/00

(54) **PROCEDE DE FABRICATION DE BANDES D'ACIER AU CARBONE, NOTAMMENT D'ACIER POUR EMBALLAGES**
VERFAHREN ZUM HERSTELLEN VON KOHLENSTOFFSTAHLBÄNDERN, INSBESONDERE FÜR VERPACKUNGSMATERIAL
METHOD FOR MAKING CARBON STEEL BANDS, IN PARTICULAR PACKAGING STEEL BANDS

(30) Priorité: 24.09.1999 FR 9911925
(43) Date de publication de la demande: 07.08.2002
(73) Titulaire: USINOR, 92800 Puteaux (FR)
(72) Inventeur: FARAL, Michel, F-57000 Metz (FR); GUTTMANN, Michel, F-77290 Samois sur Seine (FR); SCHMITT, Jean-Hubert, F-57950 Montigny les Metz (FR); JUCKUM, Catherine, F-75015 Paris (FR); REGLE, Hélène, F-57680 Corny sur Moselle (FR)
(74) Mandataire: Ventavoli, Roger
(86) Numéro de dépôt international: PCT/FR2000/002597
(87) Numéro de publication internationale: WO 2001/021844

(56) Documents cités:
- EP-A- 0 572 666
- EP-A- 0 776 984
- DE-A- 2 357 443
- PATENT ABSTRACTS OF JAPAN vol. 1995, no. 08, 29 septembre 1995 (1995-09-29) & JP 07 118735 A (NIPPON STEEL CORP), 9 mai 1995 (1995-05-09)

## Description

L'invention concerne la sidérurgie. Plus précisément, elle concerne la fabrication des bandes d'acier destinées à être transformées en emballages de faible épaisseur, tels que des boîtes pour boissons et aliments en conserve.

Le procédé classique de fabrication de bandes d'acier destinées à être ensuite transformées en emballages de faible épaisseur, notamment pour boissons et produits alimentaires, comporte les étapes suivantes :
- coulée continue de brames d'acier au carbone ;
- laminage à chaud de ces brames sur un train à bandes avec une température de fin de laminage supérieure à la température Ar₃ de la nuance considérée ;
- laminage à froid de la bande à chaud ainsi obtenue, ce laminage à froid pouvant être effectué en une étape unique, ou en deux étapes pouvant être séparées par un traitement thermique, selon l'épaisseur finale désirée pour la bande ;
- recuit de la bande à froid ainsi obtenue, par recuit base ou recuit continu.

Dans la pratique, les épaisseurs des bandes finales après laminage à froid et recuit sont de l'ordre de 0,09 à 0,40 mm. Ces bandes sont ensuite découpées en feuilles et/ou en flans, qui sont emboutis pour former les emballages recherchés.

Cette filière de fabrication est longue et coûteuse en énergie, du fait qu'elle nécessite l'utilisation d'installations séparées. En particulier, le laminage des brames sur le train à bandes est onéreux, notamment parce que ces brames doivent préalablement être réchauffées à haute température. D'autre part, le train à bandes est un outil nécessitant un investissement élevé.

Cet inconvénient peut être contourné en remplaçant l'ensemble coulée continue-four de réchauffage-train à bandes par une installation de coulée directe de bandes minces d'épaisseur inférieure à 10 mm. Cette solution a été proposée dans le document JP 09-001207, qui enseigne de couler directement à partir de métal liquide, sur une installation de coulée entre deux cylindres contrarotatifs refroidis intérieurement, des bandes dont la composition correspond à une nuance classique d'aciers pour emballages (C% ≤ 0,15 ; Mn% ≤ 0,6 ; P% ≤ 0,025 ; S% ≤ 0,025 ; Al% ≤ 0,12% ; N% ≤ 0,01 ; Oₜₒₜₐₗ% ≤ 0,007%, toutes ces teneurs étant exprimées en pourcentages pondéraux). La bande ainsi coulée subit ensuite un décapage, un premier laminage à froid, un recuit de recristallisation et un second laminage à froid. Le taux de réduction total subi par la bande lors des laminages à froid est compris entre 85 et 95% si on veut obtenir des résultats satisfaisants sur le taux des cornes d'emboutissage, le coefficient d'anisotropie $\overline{\text{r}}$ et l'anisotropie planaire Δr. La coulée entre cylindres peut être suivie par un léger laminage à chaud avec un taux de réduction de 20 à 50%, voire davantage. La fabrication de la bande à chaud qui doit ensuite subir le laminage à froid et les traitements associés est ainsi plus rapide et plus économique. Toutefois, la nécessité de procéder ensuite à un laminage à froid en deux étapes séparées par un recuit tempère ces avantages.

Le document JP 07118735 divulgue l'obtention d'une bande d'acier par coulée d'une bande mince d'au plus 10 mm d'épaisseur suivie d'un laminage à chaud dans la région austénitique et d'un refroidissement forcé. La bande est ensuite maintenue à une température entre Ar₁ at 600°C pendant au moins 10 s puis bobinée.

Le but de invention est de proposer un procédé plus économique que les procédés connus pour l'obtention de bandes d'acier laminées à froid utilisables pour la fabrication d'emballages, notamment pour emballages alimentaires tels que des boîtes-boisson.

A cet effet, l'invention a pour objet un procédé de fabrication de bandes d'acier au carbone, notamment d'acier pour emballages, selon lequel :
- on coule sous forme d'une bande mince de 0,7 à 10 mm d'épaisseur, directement à partir de métal liquide, un acier ayant une composition adaptée à une utilisation comme acier pour emballage ;
- on effectue une opération de laminage à chaud en ligne de ladite bande, se terminant dans le domaine austénitique dudit acier pour obtenir une bande d'épaisseur inférieure à 3 mm ;
- on effectue un refroidissement forcé de ladite bande à une vitesse de 80 à 400°C/s se terminant dans le domaine ferritique dudit acier ;
- on effectue un laminage à froid de ladite bande à un taux de réduction de 85% au moins en une seule étape ;
- et on effectue un recuit de ladite bande.

L'invention a également pour objet l'utilisation d'une bande d'acier obtenue selon ce procédé pour la fabrication d'emballages.

Comme on l'aura compris, l'invention repose sur l'utilisation d'un procédé de coulée entre cylindres suivi d'au moins une étape de laminage à chaud en ligne et d'un refroidissement particulier de la bande. On obtient ainsi une bande à chaud qui tolère de ne subir ensuite qu'une seule étape de laminage à froid (hormis le classique passage final au skin-pass) pour se voir conférer les propriétés qui la rendent adaptée à la fabrication d'aciers pour emballages.

L'invention sera mieux comprise à la lecture de la description qui suit.

Le procédé selon l'invention commence par la coulée sous forme de bandes minces de 0,7 à 10 mm d'épaisseur (préférentiellement de 1 à 4 mm) d'un demi-produit à basse ou ultra-basse teneur en carbone d'un acier pouvant être utilisé pour l'emballage de composition classique. Cette composition, pour les principaux éléments présents, répond aux critères principaux (les pourcentages sont exprimés en pourcentages pondéraux) : 0% ≤ C ≤ 0,15% ; 0% ≤ Mn ≤ 0,6% ; 0% ≤ P ≤ 0,025%; ≤ 0% ≤ S ≤ 0,05%; 0 % ≤ Al ≤ 0,12% ; 0% ≤ N ≤ 0,04%. Cet acier contient en outre des impuretés habituelles résultant de l'élaboration, et éventuellement des éléments d'alliage en faible quantité qui n'affecteront pas défavorablement les propriétés des produits lors de leur mise en forme ou de leur utilisation comme aciers pour emballages (il est ainsi connu, dans certains aciers pour emballage, d'introduire quelques millièmes de % de bore), le reste étant du fer. Les éléments d'alliage, en général absents, peuvent, éventuellement, être présents en des teneurs pouvant aller jusqu'à 1 % ; Ces éléments sont notamment Si, Cr, Ni, Mo, Cu. Pour des raisons réglementaires, certains éléments d'alliages doivent être exclus lorsque l'acier est destiné à l'emballage ; ces éléments sont par exemple le plomb, le cadmium et l'arsenic.

La coulée continue de bandes minces directement à partir de métal liquide est une technique qui est expérimentée depuis plusieurs années pour la coulée d'aciers au carbone, d'aciers inoxydables et d'autres alliages ferreux. La technique la plus couramment utilisée en coulée de bandes minces d'alliages ferreux, et qui est en train de parvenir au stade industriel, est la technique dite de « coulée entre cylindres », selon laquelle on introduit du métal liquide entre deux cylindres rapprochés à axes horizontaux, mis en rotation en sens inverses et refroidis intérieurement. L'espace de coulée est obturé latéralement par des plaques en réfractaire appliquées contre les faces latérales planes des cylindres. Des « peaux » de métal solidifié se forment sur chacun des cylindres, et se rejoignent au niveau du col (la zone où l'écart entre les surfaces latérales cylindriques des cylindres est le plus faible et correspond sensiblement à l'épaisseur désirée pour la bande) pour former une bande solidifiée. Cette technique est particulièrement recommandée pour l'invention parce qu'elle donne accès aux épaisseurs de bande de quelques mm, et on s'y référera dans la suite de la description. Mais on peut utiliser d'autres procédés de coulée directe de bandes minces, tels que la coulée entre deux bandes en défilement qui permet de couler des produits un peu plus épais que la coulée entre cylindres. Toutefois, l'un des avantages de la coulée entre cylindres est la possibilité d'obtenir, si nécessaire, des profils d'épaisseur de la bande en sens travers extrêmement plats, grâce à l'excellente maîtrise du bombé des cylindres que permettent les modes de mise en pratique de ce procédé les plus évolués (voir, par exemple, le document EP 0 736 350).

A sa sortie des cylindres, la bande traverse, de préférence, une zone telle qu'une enceinte inertée par une insufflation de gaz, où elle est soumise à un environnement non oxydant (une atmosphère neutre d'azote ou d'argon, voire une atmosphère comportant une certaine proportion d'hydrogène pour la rendre réductrice), afin d'éviter ou de limiter la formation de calamine à sa surface. En sortie de cette zone d'inertage on peut également placer un dispositif de décalaminage de la bande par projection de grenailles ou de CO₂ solide sur sa surface ou par brossage, afin d'éliminer la calamine qui aurait pu se former malgré les précautions prises. On peut également choisir de laisser se former la calamine de façon naturelle sans chercher à inerter l'atmosphère environnant la bande, puis d'éliminer cette calamine par un dispositif tel qu'on vient de le décrire. La présence de calamine sur la bande n'est, en général, pas souhaitée, à cause des risques d'incrustation de cette calamine dans la surface de la bande lors des laminages ultérieurs. De telles incrustations conduisent à un médiocre état de surface des produits. De plus, la calamine augmente les efforts de laminage à appliquer, et dégrade l'état de surface des cylindres du laminoir.

Autant que possible immédiatement après la sortie de la bande de l'installation d'inertage ou de décalaminage, s'il y en a une, a lieu une opération de laminage à chaud de la bande, suivie par un refroidissement fort. Le but de ce traitement est d'obtenir une bande ayant :
- une épaisseur inférieure à 3 mm (typiquement 0,9 mm) qui, en liaison avec les taux de réduction qui seront pratiqués lors du laminage à froid qui suivra, permettra d'obtenir des bandes finales ayant l'épaisseur souhaitée ;
- une structure métallurgique qui, toujours en liaison avec les traitements ultérieurement subis par la bande, permet d'obtenir sur la bande les propriétés mécaniques requises pour l'utilisation future du métal, par exemple comme acier pour emballages ;
- un profil travers plus plat que ceux obtenus avec les procédés conventionnels.

Pour parvenir à ce résultat, deux variantes de schémas de fabrication sont proposées.

Selon la première variante, on effectue une unique étape de laminage à chaud de la bande, se terminant à une température supérieure à la température Ar₃ de l'acier coulé, autrement dit dans le domaine austénitique. Ce laminage à chaud s'effectue avec un taux de réduction minimal de 20%, et préférentiellement ce taux est supérieur à 50%. Ce laminage à chaud a pour fonctions :
- de refermer les porosités qui peuvent être présentes au coeur de la bande après sa coulée ;
- de « casser » la microstructure de solidification ;
- et d'améliorer l'état de surface de la bande en écrasant les reliefs qui peuvent être présents à la surface de la bande, en particulier lorsqu'on a utilisé lors de la coulée des cylindres présentant une relativement forte rugosité qui peut être avantageuse pour l'optimisation des transferts thermiques entre les cylindres et les peaux solidifiées.

Cette unique étape de laminage à chaud peut être effectuée au moyen du passage de la bande dans une seule cage de laminoir. Elle peut aussi être effectuée de façon plus progressive en faisant passer la bande dans deux cages de laminoir ou plus. La première cage peut, par exemple, appliquer à la bande un taux de réduction seulement suffisant pour refermer les porosités, et la deuxième cage assure alors la majeure partie de la réduction d'épaisseur permettant de remplir les deux autres fonctions du laminage à chaud. L'essentiel est que le taux de réduction global provoqué par ce ou ces passages dans la ou les cages successives et la température de la bande après son passage dans la dernière cage se situent dans les gammes de valeurs prescrites.

Selon la seconde de ces variantes, le laminage à chaud s'effectue en deux étapes, séparées par un réchauffage, et éventuellement par un décalaminage. La première de ces étapes s'effectue soit dans le domaine austénitique, soit dans le domaine ferritique de la bande coulée, avec un taux de réduction de 20 à 70%. Elle a des fonctions identiques à celles de l'étape unique de laminage à chaud de la première variante, et peut aussi être effectuée par le passage de la bande dans une ou plusieurs cages de laminoir successives. Préférentiellement, cette première étape de laminage a lieu dans le domaine ferritique lorsqu'on veut obtenir une épaisseur finale de la bande faible, car de moindres efforts sont nécessaires pour déformer la bande de manière régulière sur toute sa largeur que lorsque la bande est dans le domaine austénitique. Lorsqu'on réalise cette première étape de laminage à chaud en la répartissant sur plusieurs cages, il est cependant envisageable de débuter cette première étape dans le domaine austénitique, par exemple par un laminage relativement léger qui viserait principalement à refermer les porosités, et de la terminer dans le domaine ferritique où on réaliserait le restant de la réduction d'épaisseur. Après cette première étape de laminage à chaud, on laisse la bande se refroidir jusque dans le domaine ferritique si elle ne s'y trouve pas déjà (au besoin à l'aide d'un léger refroidissement forcé), puis on lui applique un traitement thermique de réchauffage qui la ramène dans le domaine austénitique, donc au-dessus de la température Ar₃. On provoque ainsi un changement de phase supplémentaire dans la bande, ce qui a pour conséquence un affinement encore plus poussé des grains de la structure métallurgique. Puis on réalise la seconde étape de laminage à chaud, dans le domaine austénitique, avec un taux de réduction de 10 à 30%. Ce second laminage à chaud a pour fonction essentielle de corriger les défauts géométriques (mauvaise planéité, sabre...) que le premier laminage à chaud a pu provoquer. Le réchauffage intermédiaire peut être réalisé au moyen d'un inducteur que traverse la bande. Pour une bande d'épaisseur 0,75 mm et de largeur 850 mm défilant à une vitesse de 200 m/mn, une puissance de 1,04 MW est nécessaire si une élévation de température de 100°C est recherchée. En conséquence, si on utilise un inducteur à solénoïde en flux longitudinal fonctionnant à 500 kHz, dont le rendement est habituellement de l'ordre de 45%, une longueur d'inducteur de 2 m environ (dont 1,5 m de zone utile) est adaptée à cet usage. Si la bande a une épaisseur plus faible, on peut utiliser la technologie de chauffage par induction sous flux transverse, décrite notamment dans le document « High flux induction for the fast heating of steel semi-product in line with rolling » (Proceedings of the XIII International Congress on Electricity Applications, Birmingham, June 1996). Mais de manière générale, d'autres technologies plus conventionnelles, telles qu'un four à moufle sous atmosphère contrôlée, ou des tubes radiants, peuvent être utilisées pour assurer ce réchauffage.

Les deux variantes qui viennent d'être décrites ont donc pour point commun de se terminer par un laminage effectué sur la bande en phase austénitique, qui s'achève donc au-dessus de la température Ar₃. Dans les deux cas, le procédé selon l'invention se poursuit par un refroidissement de la bande qui comporte une étape de refroidissement forcé à une vitesse de 80 à 400°C/s, préférentiellement 100 à 300°C/s. Ce refroidissement s'achève dans le domaine ferritique de l'acier coulé, et en général amène la bande à une température proche de sa température de bobinage. Il a pour but d'éviter une croissance trop importante de la taille des grains avant le bobinage et pendant le séjour de la bande sous forme de bobine. Cette température de bobinage est typiquement inférieure à 750°C. Pour les nuances calmées à l'aluminium, la température de bobinage peut être choisie aux environs de 550°C ou 600°C ou 700°C afin de favoriser plus ou moins la précipitation de nitrures d'aluminium.

Il est important pour la fiabilité de l'obtention des propriétés recherchées pour la bande que ce refroidissement forcé s'effectue de manière homogène sur toute la largeur de la bande. On peut chiffrer à 10°C l'amplitude maximale souhaitable des différences de température d'un point à un autre de la largeur de la bande à un instant donné. Cette homogénéité est plus difficile à garantir si la vitesse de refroidissement est élevée, ce qui motive la recommandation d'une vitesse maximale de 400°C/s. Inversement, une vitesse minimale de 80°C/s assure que le refroidissement aura l'efficacité métallurgique souhaitée. De telles vitesses de refroidissement peuvent être obtenues, notamment, par projection d'eau au moyen de gicleurs à haute pression, ou par projection d'un mélange eau-air ou similaire (atomisation). Ce refroidissement forcé peut débuter juste après le laminage austénitique de la bande, mais il est conseillé de ne le débuter qu'après avoir laissé la bande se refroidir à faible vitesse (environ 10°C/s, ce qui est accessible par une simple exposition à l'air libre) et passer dans le domaine ferritique, donc en dessous de Ar₃. De cette façon, on profite pleinement de l'affinement du grain lié au changement de phase austénite-ferrite, alors qu'un refroidissement rapide qui débuterait dans le domaine austénitique gênerait sensiblement l'homogénéité de la microstructure. Il est à noter cependant que le refroidissement accéléré ne doit pas débuter, de préférence, à une température inférieure à Ar₃ - 10°C.

De manière générale, l'utilisation d'un refroidissement rapide avant bobinage permet d'éviter la présence de gros grains en peau de la bande, qui sont particulièrement indésirables sur les aciers pour emballages. En effet, ceux-ci doivent avoir, après laminage à froid, une très grande homogénéité de leurs caractéristiques finales.

La bande bobinée puis débobinée subit ensuite un laminage à froid à un taux de réduction d'au moins 85%, de préférence plus de 90%. Ce laminage à froid peut parfaitement être exécuté par simple réduction, c'est à dire en une seule étape, et non impérativement en deux étapes avec recuit intermédiaire comme c'était le cas dans le document JP 09-001207 déjà cité (laminage à froid à double réduction). On obtient des aptitudes à l'emboutissage comparables à celles obtenues par les procédés connus, et on a accès à des épaisseurs de bande plus faibles que les 0,09 mm des procédés connus sans pour autant devoir recourir à un laminage à froid à double réduction. Si on ne désire pas obtenir de bandes plus fines qu'habituellement, on peut obtenir les épaisseurs classiques avec de moindres taux de réduction lors du laminage à froid, ce qui est plus économique. Il est, bien entendu, possible de réaliser un laminage à froid de la bande en double réduction si on désire obtenir une épaisseur encore plus faible ou des caractéristiques mécaniques plus élevées.

A titre indicatif, on peut présenter le tableau 1 qui donne des exemples d'épaisseurs finales de la bande en fonction de son épaisseur initiale après coulée et des taux de laminage appliqués lors des étapes de laminage à chaud (en une ou deux étapes selon la variante choisie) et de laminage à froid.

**Tableau 1 :**

| Epaisseur des bandes obtenues en fonction des divers paramètres de coulée et de laminage | | | | |
|---|---|---|---|---|
| Epaisseur de la bande coulée (mm) | Taux de laminage à chaud (%) | Epaisseur de la bande à chaud (mm) | Taux de laminage à froid (%) | Epaisseur finale de la bande (mm) |
| 3 | 65 | 1,05 | 85 à 92 | 0,158 à 0,084 |
| 3 | 70 | 0,9 | 85 à 92 | 0,135 à 0,072 |
| 2 | 60 | 0,8 | 85 à 92 | 0,12 à 0,064 |
| 1,5 | 50 | 0,75 | 85 à 92 | 0,113 à 0,060 |

Après le laminage à froid, la bande subit le recuit (base ou continu) habituel destiné à lui conférer ses propriétés mécaniques. Ce recuit peut être suivi, comme d'habitude, par un décapage, un revêtement et/ou un passage au skin-pass.

Les vitesses de sortie de la bande du laminoir à chaud étant de l'ordre de 250 m/mn ou moins, ces vitesses sont compatibles avec une mise sur une ligne unique de ce laminoir (donc de la ligne de coulée dans son ensemble) et d'une ou plusieurs des opérations de laminage à froid, de recuit et de traitement à froid des aciers pour emballage, dont le débit de métal est compatible avec celui du laminoir à chaud. On peut citer comme exemples de telles opérations, outre le décapage et le skin-pass pouvant suivre le recuit, un laquage, un vernissage, un dépôt de polymère, par exemple par coextrusion, un dépôt sous vide par plasma ou bombardement électronique, un revêtement métallique par électrodéposition. Si l'opération de laminage à froid a lieu en ligne avec l'opération de coulée et de laminage à chaud, cela implique la suppression de l'étape de bobinage de la bande.

Si l'invention trouve un domaine d'application privilégié dans la fabrication de bandes d'acier destinées à être embouties pour former des emballages pour boissons ou aliments en conserve, il va de soi qu'elle peut s'appliquer à la fabrication de bandes d'acier destinés à d'autres usages pour lesquels des qualités similaires seraient exigées pour les bandes produites.

## Revendications

1. Procédé de fabrication de bandes d'acier au carbone, notamment d'acier pour emballages, selon lequel :
- on coule sous forme d'une bande mince de 0,7 à 10 mm d'épaisseur, directement à partir de métal liquide, un acier ayant une composition adaptée à une utilisation comme acier pour emballage ;
- on effectue une opération de laminage à chaud en ligne de ladite bande, se terminant dans le domaine austénitique dudit acier pour obtenir une bande d'épaisseur inférieure à 3 mm ;
- on effectue un refroidissement forcé de ladite bande à une vitesse de 80 à 400°C/s se terminant dans le domaine ferritique dudit acier ;
- on effectue un laminage à froid de ladite bande à un taux de réduction de 85% au moins en une seule étape;
- et on effectue un recuit de ladite bande.

2. Procédé selon la revendication 1, **caractérisé en ce que** ladite bande est coulée entre deux cylindres horizontaux mis en rotation en sens inverses refroidis intérieurement.

3. Procédé selon la revendication 1 ou 2, **caractérisé en ce que** ladite opération de laminage à chaud est effectuée en une étape unique avec un taux de réduction d'au moins 20%.

4. Procédé selon la revendication 3, **caractérisé en ce que** ladite opération de laminage à chaud est effectuée en une étape unique avec un taux de réduction d'au moins 50%.

5. Procédé selon la revendication 1 ou 2, **caractérisé en ce que** ladite opération de laminage à chaud est effectuée en deux étapes, **en ce que** la première de ces étapes est effectuée avec un taux de réduction de 20 à 70%, **en ce qu'**après cette première étape, on réchauffe la bande de manière à la faire passer du domaine ferritique dans le domaine austénitique dudit acier, et **en ce qu'**on effectue ensuite la seconde étape de laminage avec un taux de réduction de 10 à 30%, celle-ci se terminant dans le domaine austénitique dudit acier.

6. Procédé selon la revendication 5, **caractérisé en ce que** ladite première étape est effectuée entièrement dans le domaine ferritique dudit acier.

7. Procédé selon la revendication 5, **caractérisé en ce que** ladite première étape est effectuée pour partie dans le domaine austénitique et pour partie dans le domaine ferritique dudit acier.

8. Procédé selon l'une des revendications 1 à 7, **caractérisé en ce qu'**après sa coulée, on fait traverser à la bande une zone où elle est soumise à un environnement non oxydant.

9. Procédé selon l'une des revendications 1 à 8, **caractérisé en ce qu'**avant et/ou pendant le laminage à chaud on soumet la bande à une opération de décalaminage.

10. Procédé selon l'une des revendications 1 à 9, **caractérisé en ce que** ledit refroidissement forcé est effectué à une vitesse de 100 à 300°C/s.

11. Procédé selon l'une des revendications 1 à 10, **caractérisé en ce que** ledit refroidissement forcé débute lorsque la bande se trouve dans le domaine ferritique dudit acier.

12. Procédé selon l'une des revendications 1 à 11, **caractérisé en ce que** la bande est bobinée à une température inférieure à 750°C entre le refroidissement forcé et le laminage à froid.

13. Procédé selon l'une des revendications 1 à 12, **caractérisé en ce que** le taux de réduction du laminage à froid est d'au moins 85%.

14. Utilisation d'une bande d'acier pouvant être obtenue par le procédé selon l'une quelconque des revendications 1 à 13, pour la fabrication d'emballages.

## Patentansprüche

1. Verfahren zur Herstellung von Bändern aus Kohlenstoffstahl, insbesondere aus Verpackungsstahl, bei dem:
- ein Stahl mit einer geeigneten Zusammensetzung für eine Verwendung als Verpackungsstahl direkt aus Flüssigmetall zu einem dünnen Band von 0,7 bis 10 mm Dicke vergossen wird,
- auf der Strecke des Bandes ein Warmwalzen durchgeführt wird, das im Austenitbereich des Stahls endet, um ein Band von weniger als 3 mm Dicke zu erhalten,
- eine Zwangskühlung des Bandes mit einer Geschwindigkeit von 80 bis 400 °C/s durchgeführt wird, die im Ferritbereich des Stahls endet,
- ein Kaltwalzen des Bandes mit einer Reduzierungsrate von mindestens 85 % in einem Walzschritt durchgeführt wird,
- und ein Glühen des Bandes durchgeführt wird.

2. Verfahren nach Anspruch 1, **dadurch gekennzeichnet, dass** das Band zwischen zwei gegensinnig rotierenden, von innen gekühlten Horizontalwalzen gegossen wird.

3. Verfahren nach Anspruch 1 oder 2, **dadurch gekennzeichnet, dass** das Warmwalzen in einem einzigen Walzschritt mit einer Reduzierungsrate von mindestens 20 % erfolgt.

4. Verfahren nach Anspruch 3, **dadurch gekennzeichnet, dass** das Warmwalzen in einem einzigen Walzschritt mit einer Reduzierungsrate von mindestens 50 % erfolgt.

5. Verfahren nach Anspruch 1 oder 2, **dadurch gekennzeichnet, dass** das Warmwalzen in zwei Walzschritten erfolgt, dass der erste dieser Walzschritte mit einer Reduzierungsrate von 20 bis 70 % erfolgt, dass nach diesem ersten Walzschritt das Band erwärmt wird, um es aus dem Ferritbereich in den Austenitbereich des Stahls zu überführen, und dass anschließend der zweite Walzschritt mit einer Reduzierungsrate von 10 bis 30 % erfolgt, wobei dieser im Austenitbereich des Stahl endet.

6. Verfahren nach Anspruch 5, **dadurch gekennzeichnet, dass** der erste Walzschritt vollständig im Ferritbereich des Stahls erfolgt.

7. Verfahren nach Anspruch 5, **dadurch gekennzeichnet, dass** der erste Walzschritt zum Teil im Austenitbereich und zum Teil im Ferritbereich des Stahls erfolgt.

8. Verfahren nach einem der Ansprüche 1 bis 7, **dadurch gekennzeichnet, dass** das Band nach seinem Gießen durch eine Zone geführt wird, wo es einer nicht oxidierenden Umgebung ausgesetzt ist.

9. Verfahren nach einem der Ansprüche 1 bis 8, **dadurch gekennzeichnet, dass** das Band vor und/oder während des Warmwalzens einer Entzunderung unterworfen wird.

10. Verfahren nach einem der Ansprüche 1 bis 9, **dadurch gekennzeichnet, dass** die Zwangskühlung mit einer Geschwindigkeit von 100 bis 300 °C/s erfolgt.

11. Verfahren nach einem der Ansprüche 1 bis 10, **dadurch gekennzeichnet, dass** die Zwangskühlung dann beginnt, wenn sich das Band im Ferritbereich des Stahls befindet.

12. Verfahren nach einem der Ansprüche 1 bis 11, **dadurch gekennzeichnet, dass** das Band bei einer Temperatur unter 750 °C zwischen der Zwangskühlung und dem Kaltwalzen aufgehaspelt wird.

13. Verfahren nach einem der Ansprüche 1 bis 12, **dadurch gekennzeichnet, dass** die Reduzierungsrate beim Kaltwalzen mindestens 85 % beträgt.

14. Verwendung eines mit dem Verfahren nach einem der Ansprüche 1 bis 13 erzeugbaren Stahlbandes für die Herstellung von Verpackungen.

## Claims

1. Method for manufacturing strips of carbon steel, especially of steel for packaging, in which:
- a steel having a composition suitable for use as packaging steel is cast in the form of a thin strip from 0.7 to 10 mm in thickness, directly from liquid metal;
- an in-line hot rolling operation is carried out on said strip, at the end of which said steel is in the austenitic range, so as to obtain a strip having a thickness of less than 3mm;
- said strip undergoes forced cooling at a rate of 80 to 400°C/s, at the end of which said steel is in the ferritic range;
- said strip undergoes a cold rolling operation with a reduction ratio of at least 85% in at least a single step; and
- said strip undergoes an annealing operation.

2. Method according to Claim 1, **characterized in that** said strip is cast between two internally cooled horizontal rolls rotating in opposite directions.

3. Method according to Claim 1 or 2, **characterized in that** said hot rolling operation is carried out in a single step with a reduction ratio of at least 20%.

4. Method according to Claim 3, **characterized in that** said hot rolling operation is carried out in a single step with a reduction ratio of at least 50%.

5. Method according to Claim 1 or 2, **characterized in that** said hot rolling operation is carried out in two steps, **in that** the first of these steps is carried out with a reduction ratio of 20 to 70%, **in that**, after this first step, the strip is reheated so as to make said steel pass from the ferritic range into the austenitic range, and **in that** the second rolling step is then carried out with a reduction ratio of 10 to 30%, at the end of which second step said steel is in the austenitic range.

6. Method according to Claim 5, **characterized in that** said first step is carried out entirely in the ferritic range of said steel.

7. Method according to Claim 5, **characterized in that** said first step is carried out partly in the austenitic range and partly in the ferritic range of said steel.

8. Method according to Claims 1 to 7, **characterized in that**, after the strip has been cast, it is made to pass through a region in which it is subjected to a nonoxidizing environment.

9. Method according to one of Claims 1 to 8, **characterized in that** the strip is subjected to a descaling operation before and/or during the hot rolling.

10. Method according to one of Claims 1 to 9, **characterized in that** said forced cooling is carried out at a rate of 100 to 300 °C/s.

11. Method according to one of Claims 1 to 10, **characterized in that** said forced cooling starts when the strip is in the ferritic range of said steel.

12. Method according to one of Claims 1 to 11, **characterized in that** the strip is coiled at a temperature below 750°C between the forced cooling operation and the cold rolling operation.

13. Method according to one of Claims 1 to 12, **characterized in that** the reduction ratio of the cold rolling is at least 85%.

14. Use of a steel strip which can be obtained by the method according to any one of Claims 1 to 13, for the manufacture of packaging.
